# EUROPÄISCHE PATENTSCHRIFT

(11) **EP 0 838 542 B1**
(45) Veröffentlichungstag und Bekanntmachung des Hinweises auf die Patenterteilung: **13.06.2001**
(21) Anmeldenummer: 97117775.3
(22) Anmeldetag: 14.10.1997
(51) Int. Cl.: C25F 7/00, C25F 1/04

(54) **Verfahren und eine Vorrichtung zum elektrolytischen Beizen von metallischen Bändern**
Process and device for electrolytic pickling of metal strips
Procédé et dispositif pour le décapage électrolytique de bandes métalliques

(30) Priorität: 25.10.1996 AT 187296
(43) Veröffentlichungstag der Anmeldung: 29.04.1998
(73) Patentinhaber: Andritz AG, 8045 Graz (AT)
(72) Erfinder: Karner, Wilhelm, Dr. techn., 3032 Eichgraben (AT); Starcevic, Jovan, Dipl.-Ing. Dr., 1230 Wien (AT)
(74) Vertreter: Schweinzer, Friedrich

(56) Entgegenhaltungen:
- EP-A- 0 518 850
- GB-A- 2 140 036
- US-A- 3 420 760
- US-A- 3 779 877

## Beschreibung

Die Erfindung betrifft ein Verfahren und eine Vorrichtung zum elektrolytischen Beizen von metallischen Bändern, insbesondere Edelstahlbändern, Bänder aus Titan, Aluminium oder Nickel, wobei der elektrische Strom indirekt, d.h. ohne elektrisch leitende Berührung zwischen Band und Elektroden, durch das Band geleitet wird, wobei das Band vertikal geführt und die Elektrolytflüssigkeit zwischen das Band und die Elektroden eingebracht wird.

Beim Beizen von kaltgewalzten Edelstahlbändern wird üblicherweise das sogenannte "Neutralelektrolyt" Verfahren eingesetzt. Hierbei wird die Spannung indirekt auf das Band geprägt. Das bedeutet, daß es keine Berührungsstellen zwischen etwaigen Stromrollen und Band gibt. Ein weiteres Merkmal dieses Verfahrens ist, daß die Anoden und Kathoden vollständig mit Elektrolyt bedeckt und horizontal angeordnet sind, d.h. es handelt sich um horizontale geflutete Zellen. Ferner ist aus der AT-PS 373 922 ein Verfahren zum elektrolytischen Galvanisieren von Band bekannt. Hier handelt es sich um eine vertikale Anordnung der Elektroden. Die Elektrolytflüssigkeit wird in den Spalt zwischen den Anoden und Band geleitet. Die Spannung wird direkt auf das Band geprägt - die Kathoden sind als Stromrollen ausgeführt.

Außerdem ist aus dem Patent US 4363709 das Beizen von Edelstahlband mit höheren Stromdichten bekannt. Erwähnt werden Stromdichten von 40-60 A/dm² ohne jedoch auf die Apparatur einzugehen mit welcher diese in einer großtechnischen Anlage, in einem vernünftigen Spannungsbereich (= unter 40 Volt) verwirklicht werden können.

Die GB 2140036 beschreibt weiters eine Vorrichtung zum elektrochemischen Behandeln von Metallbändern mit vertikaler Bandführung, indirekter Stromzuführung und durch die Schwerkraft erzwungener Elektrolytströmung im Spalt zwischen Band und Elektroden. Hier muß der Srom im Band lange Wege zurücklegen, wobei die Gefahr besteht, daß er an den Umlenkwalzen abgeleitet wird und in weiterer Folge nicht für den Beizprozeß zur Verfügung steht.

Die Erfindung ist dadurch gekennzeichnet, daß Anode und Kathode am Band direkt hintereinander geschaltet sind. Dadurch ist der Weg des Stromes durch das Band sehr kurz und auch die Verluste gering. Somit können auch wesentlich höhere Stromraten übertragen werden.

Eine vorteilhafte Weiterbildung der Erfindung ist dadurch gekennzeichnet, daß der Abstand zwischen Anoden und Kathoden in Abhängigkeit von der Banddimension veränderbar ist. Hierbei wird erreicht, daß bei verschiedenen Banddimensionen die maximale Stromausbeute bei niedrigster Spannung erreicht werden kann. Sind Anode und Kathode zu nah aneinander angeordnet, ergibt sich ein direkter Stromfluß. Andererseits steigt mit ihrem Abstand der Spannungsabfall im Band. Naturgemäß hängt dieser Spannungsabfall mit dem Bandquerschnitt zusammen. Es gibt demnach für jede Banddimension einen optimalen Abstand.

Eine günstige Ausgestaltung der Erfindung ist dadurch gekennzeichnet, daß die Elektrolytaufgabemenge im Spalt, zwischen den Elektroden und dem Band, geregelt erfolgt. Dadurch kann das Band hydraulisch genau mittig zwischen den Elektroden stabilisiert werden. So kann der Abstand zwischen Elektroden und Band auf ein Minimum reduziert werden.

Eine vorteilhafte Variante der Erfindung ist dadurch gekennzeichnet, daß die Temperatur, Elektrolytkonzentration und die Ladungsdichte (Coulomb per Flächeneinheit) gezielt auf das zu beizende Band eingestellt werden. Dadurch können die Beizbedingungen auf jede Banddimension, Anlagengeschwindigkeit, Behandlungszeit, Zunderart etc. optimal eingestellt werden.

Eine vorteilhafte Ausgestaltung der Erfindung ist dadurch gekennzeichnet, daß der Spalt zwischen den Elektroden und dem Band verändert wird. So kann der Abstand einfach an die Bandwelligkeit angepaßt werden.

Eine günstige Weiterbildung der Erfindung ist dadurch gekennzeichnet, daß die Bandwelligkeit ermittelt und die Elektroden vom Band entfernt werden, so daß eine Berührung, zwischen Band und Elektrode vermieden wird. Dadurch können Berührungen zwischen Band und Elektroden vermieden werden, die zu Kurzschlüssen führen würden.

Die Erfindung betrifft auch eine Vorrichtung zum elektrolytischen Beizen von metallischen Bändern, insbesondere Edelstahlbändern, Bänder aus Titan, Aluminium oder Nickel, wobei der elektrische Strom indirekt, d.h. ohne elektrisch leitende Berührung zwischen Band und Elektroden, durch das Band geleitet wird, wobei das Band vertikal verläuft und zwischen Elektroden und Band ein vertikaler Spalt vorgesehen ist, in den Elektrolytflüssigkeit eingebracht wird. Sie ist dadurch gekennzeichnet, daß Anode und Kathode am Band direkt hintereinander angeordnet sind. Dadurch ist der Weg des Stromes durch das Band sehr kurz und auch die Verluste gering. Somit können auch wesentlich höhere Stromraten übertragen werden.

Eine günstige Weiterbildung der Erfindung ist dadurch gekennzeichnet, daß Anoden und Kathoden zueinander versetzt in Bandrichtung angeordnet sind, d.h. das Band läuft jeweils zwischen zwei gegenüberliegenden Anoden bzw. zwei gegenüberliegenden Kathoden hindurch. Dadurch ergibt sich auch am Bandrand ein gleichmäßiger Stromfluß und somit eine gleichmäßige Beizwirkung.

Eine vorteilhafte Ausgestaltung der Erfindung ist dadurch gekennzeichnet, daß die Anodenoberfläche, oder die Anoden zur Gänze, bevorzugt aus Blei, oder Bleilegierungen, oder Iridiumoxid oder aus Graphit hergestellt sind. Das Material aus dem die Anoden hergestellt sind ergibt eine chemische Passivierung gegenüber dem anodischen Angriff der Elektrolytanionen. Vorzugsweise wird Blei mit Sulfationen (SO₄²⁻) und Iridiumoxyd mit Sulfat- und/oder Chloridionen (Cl⁻) eingesetzt. Ferner kann auch Graphit mit verschiedenen Anionen oder deren Mischungen eingesetzt werden.

Eine vorteilhafte Variante der Erfindung ist dadurch gekennzeichnet, daß eine Regelungseinrichtung für die Elektrolytaufgabemenge vorgesehen ist, wobei pro Flüssigkeitskanal zwischen Band und Elektrode eine separate Regelungseinrichtung vorgesehen sein kann. Dadurch kann einerseits die Strömung an die Bandbreite angepaßt und auch für Bändern unterschiedlicher Breite optimal eingestellt werden. Durch die sich ergebende hydraulische Führung des Bandes kann die Position des Bandes gezielt zwischen den Elektroden eingestellt werden. Die herkömmlichen Anlagen benötigen üblicherweise zwei Gleichrichter pro Zelle - einen für die Bandunterseite und einen für die Bandoberseite. Bei der erfindungsgemäßen Zelle kann ein Gleichrichter für eine oder auch für mehrere Zellen installiert werden. Durch die hydraulische Bandführung, die durch die Regelung der Elektrolytaufgabemenge ermöglicht wird, kann nun z.B. die Bandoberseite, wenn sie stärker verzundert ist, näher an die Elektroden gedrückt und dadurch intensiver gebeizt werden.

Eine günstige Ausgestaltung der Erfindung ist dadurch gekennzeichnet, daß eine Einrichtung zur Einstellung bzw. Regelung des Abstandes zwischen Anoden und Kathoden vorgesehen ist. Der verstellbare Abstand zwischen Anode und Kathode ermöglicht eine Anpassung des Stromflusses und in weiterer Folge eine Senkung der Stromkosten.

Eine vorteilhafte Weiterbildung der Erfindung ist dadurch gekennzeichnet, daß eine Einrichtung zur Einstellung des Spaltes zwischen Band und Elektrode vorgesehen ist. So kann der Abstand leicht an die Bandwelligkeit angepaßt werden.

Eine günstige Variante der Erfindung ist dadurch gekennzeichnet, daß eine Einrichtung zur Erkennung der Bandwelligkeit vorgesehen ist, die mit der Einstelleinrichtung der Elektroden verbunden ist. Dadurch werden Berührungen zwischen Band und Elektroden vermieden, die zu Kurzschlüssen führen könnten.

### Ausführungsbeispiel:

Um das Verfahren zu erproben wurde eine Versuchsanlage gebaut. Die Anordnung besteht aus einer a) Abhaspel und b) Aufhaspel die es ermöglichen das Band mit einer Geschwindigkeit bis zu 60 m/min durch die Behandlung durchzuziehen. Die Behandlung besteht aus einer c) chemischen Entfettung, um das eingeölte Band reinigen zu können, und d) einer Elektrolytischen Zelle. Die Zelle ist verbunden mit e) 4 Gleichrichtern. Jeder von ihnen hat eine Leistung von max. 3000 A/32 V. Die Anordnung der Elektroden wurde so gewählt, daß jeweils nur ein f) Anoden-/ g) Kathodenpaar mit einem Gleichrichter verbunden ist. Die Elektrodenabstände wurden manuell eingestellt.
Mit dieser Anordnung wurde ein Bund von geglühtem Edelstahlkaltband behandelt.
Material :AISI 304
Dicke: 0.5 mm
Breite: 320 mm
Bundgewicht : 1000 kg

Es wurde bei konstanter Anlagengeschwindigkeit von ca. 50 m/min der Gleichrichterstrom gesteigert. Bei einer Stromaufgabe von 6000A (4x1500 A) war das Band vollkommen zunderfrei. Bei einer Stromaufgabe von 8000 A ergab sich ein verbesserter Glanz der Bandoberfläche. Hierbei, bei einer Stromdichte von ca. 200 A/dm², gab es in der Zelle keine Probleme mit Elektrolytüberhitzung, zu hoher örtlichen Erhitzung des Bandes oder nur ungenügender Gasabführung. Die Auswertung der Versuche bestand auch darin die Gleichmäßigkeit der Stromaufgabe zu bestimmen. Dies wurde durch die Glanz- und Farbmessungen gemacht. Es wurde festgestellt, daß die Schwankungen nicht größer waren als beim Ausgangsmaterial. Es wurden auch die besonders verzunderten Bandränder vollständig entzundert.

Die Erfindung wird nun anhand der Zeichnungen beispielhaft erläutert, wobei Fig. 1 das Schema einer herkömmlichen Beizanlage mit Neutralelektrolyt, Fig. 2 eine Anlage nach dem erfindungsgemäßen Verfahren, Fig. 3 eine Zelle nach der Erfindung darstellt.

Fig. 1 zeigt einen Beizbehälter 1 nach dem Stand der Technik. Das Metallband 2 wird durch den Elektrolyt 3, beispielsweise Na₂SO₄, zwischen den Kathoden 4 und Anoden 5 hindurchgeführt. Der Abstand zwischen Elektroden und Band beträgt üblicherweise ca. 70 bis 150 mm, wobei das Band 2 einen gewissen Durchhang aufweist, der durch Stützwalzen, z.B. in Anlagenmitte, verringert werden kann. Der Elektrolyt 3 wird von einer Pumpe 7 über eine Leitung 6 in den Beizbehälter 1 geleitet und über eine Leitung 8 beispielsweise in einen Zwischenbehälter 9 abgeleitet, von wo der Elektrolyt 3 wieder rezirkuliert wird.

Fig. 2 zeigt eine Anlage mit einer Abhaspel 11 und einer Aufhaspel 18, die es ermöglichen das Band mit einer Geschwindigkeit bis zu 60 m/min durch die Behandlung hindurchzuziehen. Die Behandlung besteht aus einer chemischen Entfettung 12, um das eingeölte Band reinigen zu können, und einer elektrolytischen Zelle 13. Die Zelle ist verbunden mit 4 Gleichrichtern. Jeder von ihnen hat eine Leistung von max. 3000A/32 V. Die Anordnung der Elektroden 15, 16 wurde so gewählt, daß jeweils nur ein Anoden(15) - Kathoden(16)paar mit einem Gleichrichter verbunden ist. Das Band 2 wird hier über Walzen 14, 14' umgelenkt.

Fig. 3 zeigt eine elektrolytische Zelle nach der Erfindung. Das metallische Band 2, z. B. Edelstahlband, wird in den Spalt zwischen den Elektroden 15, 16 geführt. Jeweils ein Anoden(15) - Kathoden(16)paar ist mit einem Gleichrichter 19 verbunden. Die Elektroden, z.B. die Kathode 16, kann in Richtung 20 bewegt werden, so daß der Abstand zwischen Anode 15 und Kathode 16 einstellbar ist. Dies ermöglicht eine optimale Stromnutzung. Die Elektrolytaufgabe erfolgt wiederum mittels Pumpe 7 über eine Leitung 6, wobei Leitungen 21, 21', 21", 21"' vorgesehen sind, die den Elektrolyt 3 in die Spalte 24, 24', 24", 24"' zwischen den Elektroden 15, 16 und dem Band 2 einspeisen. Die Elektrolytaufgabe kann nun durch Regelorgane 22, 22', 22", 22"' an die erforderlichen Bedingungen angepaßt werden. Nach Durchgang zwischen den Elektroden wird der Elektrolyt 3 im unteren Teil 23 der elektrolytischen Zelle 13 gesammelt und wiederum der Pumpe 7 zugeführt.

Die neue Zelle weist höhere Leistung auf als die herkömmlichen. Bei gleicher elektrischer Leistung kann durch den geringeren Spannungsabfall mehr Strom durch das Band geleitet werden. Gleichzeitig jedoch ist die neue Zelle strömungsmechanisch so konzipiert, daß sehr hohe Stoffaustauschzahlen sowie Wärmeübergangswerte erreicht werden. Dies ergibt sich durch eine hohe Turbulenz bedingt durch den kleinen Spalt zwischen den Elektroden und dem Band sowie durch die Bandbewegung d.h. es werden die gelösten Metalle sowie die Wärme aus der Reaktionszone sehr effektiv abtransportiert. Der wesentliche Vorteil der erfindungsgemäßen Zelle gegenüber der gefluteten Zelle nach dem Stand der Technik (siehe Fig. 1) liegt in der besseren Bandführung und dem höheren Stoff- und Wärmeaustausch. Dadurch ergibt sich eine höhere Beizleistung. Die herkömmlichen Zellen weisen eine Gleichrichterleistung von 11000 A (2 x 5500) auf. Je nach Abstand zwischen Elektroden und Band (ca. 50 - 150 mm) liegt der Spannungsabfall zwischen 25 und 40 V.

Die erfindungsgemäße Zelle kann 50000 A bei ca. 17 V auf das Band übertragen.

Die Erfindung ist nicht durch die dargestellten Ausführungen beschränkt. Vielmehr können auch alle bekannten Varianten der Schaltung und Anordnung der Elektroden, wie z.B. entsprechende Polarisierung oder kürzere Anoden und längere Kathoden zur Steigerung der chemischen Behandlung, analog eingesetzt werden.

## Patentansprüche

1. Verfahren zum elektrolytischen Beizen von metallischen Bändern, insbesondere Edelstahlbändern, Bänder aus Titan, Aluminium oder Nickel, wobei der elektrische Strom indirekt, d.h. ohne elektrisch leitende Berührung zwischen Band und Elektroden, durch das Band geleitet wird, wobei das Band vertikal geführt und die Elektrolytflüssigkeit zwischen das Band und die Elektroden eingebracht wird, dadurch gekennzeichnet, daß Anode und Kathode am Band direkt hintereinander geschaltet sind.

2. Verfahren nach Anspruch 1, dadurch gekennzeichnet, daß der Abstand zwischen Anoden und Kathoden in Abhängigkeit von der Banddimension veränderbar ist.

3. Verfahren nach Anspruch 1 oder 2, dadurch gekennzeichnet, daß die Elektrolytaufgabemenge im Spalt, zwischen den Elektroden und dem Band, geregelt erfolgt.

4. Verfahren nach einem der Ansprüche 1 bis 3, dadurch gekennzeichnet, daß die Temperatur gezielt auf das zu beizende Band eingestellt wird.

5. Verfahren nach Anspruch 4, dadurch gekennzeichnet, daß die Elektrolyttemperatur zwischen 20 und 85 °C, vorzugsweise unter 70°C, beträgt.

6. Verfahren nach einem der Ansprüche 1 bis 5, dadurch gekennzeichnet, daß die Elektrolytkonzentration gezielt auf das zu beizende Band eingestellt wird.

7. Verfahren nach Anspruch 6, dadurch gekennzeichnet, daß die Na₂SO₄-Konzentration im Elektrolyten zwischen 100 und 350 g/l, vorzugsweise etwa 150 g/l beträgt.

8. Verfahren nach einem der Ansprüche 1 bis 7, dadurch gekennzeichnet, daß die Ladungsdichte (Coulomb per Flächeneinheit) gezielt auf das zu beizende Band eingestellt wird.

9. Verfahren nach einem der Ansprüche 1 bis 8, dadurch gekennzeichnet, daß die Stromdichten zwischen 20 A/dm² bis 250 A/dm², beispielsweise etwa 130 A/dm² bei Bleianoden und etwa 180 A/dm² bei Iridiumanoden, betragen.

10. Verfahren nach einem der Ansprüche 1 bis 9, dadurch gekennzeichnet, daß der Spalt zwischen den Elektroden und dem Band verändert wird.

11. Verfahren nach Anspruch 10, dadurch gekennzeichnet, daß die Bandwelligkeit ermittelt und die Elektroden vom Band entfernt werden, so daß eine Berührung, zwischen Band und Elektrode vermieden wird.

12. Vorrichtung zum elektrolytischen Beizen von metallischen Bändern, insbesondere Edelstahlbändern, Bänder aus Titan, Aluminium oder Nickel, wobei der elektrische Strom indirekt, d.h. ohne elektrisch leitende Berührung zwischen Band und Elektroden, durch das Band geleitet wird, wobei das Band vertikal verläuft und zwischen Elektroden und Band ein vertikaler Spalt vorgesehen ist, in den Elektrolytflüssigkeit eingebracht wird, dadurch gekennzeichnet, daß Anode und Kathode am Band direkt hintereinander angeordnet sind.

13. Vorrichtung nach Anspruch 12, dadurch gekennzeichnet, daß Anoden und Kathoden zueinander versetzt angeordnet sind.

14. Vorrichtung nach Anspruch 12 oder 13, dadurch gekennzeichnet, daß die Anodenoberfläche, oder die Anoden zur Gänze, bevorzugt aus Blei, oder Bleilegierungen, oder Iridiumoxid oder aus Graphit hergestellt sind.

15. Vorrichtung nach einem der Ansprüche 12 bis 14, dadurch gekennzeichnet, daß eine Regelungseinrichtung für die Elektrolytaufgabemenge vorgesehen ist.

16. Vorrichtung nach Anspruch 15, dadurch gekennzeichnet, daß pro Flüssigkeitskanal zwischen Band und Elektrode eine separate Regelungseinrichtung vorgesehen ist.

17. Vorrichtung nach einem der Ansprüche 12 bis 16, dadurch gekennzeichnet, daß eine Einrichtung zur Einstellung bzw. Regelung des Abstandes zwischen Anoden und Kathoden vorgesehen ist.

18. Vorrichtung nach einem der Ansprüche 12 bis 17, dadurch gekennzeichnet, daß eine Einrichtung zur Einstellung des Spaltes zwischen Band und Elektrode vorgesehen ist.

19. Vorrichtung nach Anspruch 18, dadurch gekennzeichnet, daß eine Einrichtung zur Erkennung der Bandwelligkeit vorgesehen ist, die mit der Einstelleinrichtung der Elektroden verbunden ist.

20. Vorrichtung nach einem der Ansprüche 12 bis 19, dadurch gekennzeichnet, daß die Abstände der Elektroden vom Band zwischen 5 und 15 mm betragen.

## Claims

1. Process for electrolytic pickling of metallic strip, particularly stainless steel strip and strip made of titanium, aluminium or nickel, where the electric current is conducted through the strip indirectly, i.e. without electrically conductive contact between the strip and the electrodes, with the strip running vertically and the electrolyte liquid being fed in between the strip and the electrodes, characterized by the anode and the cathode being directly tandem-switched on the strip.

2. Process according to Claim 1, characterized by the spacing between the anodes and cathodes being changeable to suit the strip dimension.

3. Process according to Claim 1 or 2, characterized by the amount of electrolyte being fed into the gap between the electrodes and the strip being controlled.

4. Process according to one of the Claims 1 to 3, characterized by the temperature being set specifically to suit the strip to be pickled.

5. Process according to Claim 4, characterized by the temperature of the electrolyte being set between 20 and 85°C, preferably below 70°C.

6. Process according to one of the Claims 1 to 5, characterized by the concentration of the electrolyte being set specifically to suit the strip to be pickled.

7. Process according to Claim 6, characterized by the concentration of Na₂SO₄ in the electrolyte amounting to between 100 and 350 g/l, preferably around 150 g/l.

8. Process according to one of the Claims 1 to 7, characterized by the loading density (Coulomb per unit of area) being set specifically to suit the strip to be pickled.

9. Process according to one of the Claims 1 to 8, characterized by the current densities amounting to between 20 A/dm² and 250 A/dm², with, for example, approximately 130 A/dm² for lead anodes and approximately 180 A/dm² for iridium anodes.

10. Process according to one of the Claims 1 to 9, characterized by the gap between the electrodes and the strip being altered.

11. Process according to Claim 10, characterized by the strip waviness being measured and the electrodes moved away from the strip in order to avoid any contact between the strip and the electrode.

12. Device for electrolytic pickling of metallic strip, particularly stainless steel strip and strip made of titanium, aluminium or nickel, where the electric current is conducted through the strip indirectly, i.e. without electrically conductive contact between the strip and the electrodes, with the strip running vertically and a vertical gap being provided between the electrodes and the strip into which the electrolyte liquid is fed, characterized by the anode and the cathode being directly tandem-switched on the strip.

13. Device according to Claim 12, characterized by the anodes and cathodes being located in an offset arrangement to one another.

14. Device according to Claim 12 or 13, characterized by the surface of the anodes or the entire anodes being made preferably of lead or lead alloys, or of iridium oxide or graphite.

15. Device according to one of the Claims 12 to 14, characterized by a control device being provided for the electrolyte feed flow rate.

16. Device according to Claim 15, characterized by a separate control device being provided for each liquid channel between the strip and the electrode.

17. Device according to one of the Claims 12 to 16, characterized by a device being provided to set and control the spacing between the anodes and the cathodes.

18. Device according to Claims 12 to 17, characterized by a device being provided to set the gap between the strip and the electrode.

19. Device according to Claim 18, characterized by a device which is connected to the setting device for the electrodes being provided to detect strip waviness.

20. Device according to one of the Claims 12 to 19, characterized by the electrodes and the strip being spaced at a distance between 5 and 15 mm from one another.

## Revendications

1. Procédé de décapage électrolytique des bandes métalliques, surtout des bandes en acier inoxydable, des bandes en titane, aluminium ou nickel, avec passage indirect du courant électrique dans la bande, i.e. sans contact électro-conducteur entre la bande et les électrodes, avec marche de la bande au sens vertical et alimentation du liquide électrolytique dans l'espace entre la bande et les électrodes, caractérisé en ce que l'anode et la cathode sont mises en place sur la bande en série directe.

2. Procédé selon la revendication 1, caractérisé en ce que l'espace entre les anodes et les cathodes est variable en fonction de la dimension de la bande.

3. Procédé selon la revendication 1 ou 2, caractérisé en ce que la quantité d'électrolyte qui est amenée dans la fente entre les électrodes et la bande est contrôlée.

4. Procédé selon l'une des revendications 1 à 3, caractérisé en ce que la température est spécifiquement réglée en fonction de la bande à décaper.

5. Procédé selon la revendication 4, caractérisé en ce que la température de l'électrolyte s'élève à entre 20 et 85°C, de préférence au-dessous de 70°C.

6. Procédé selon l'une des revendications 1 à 5, caractérisé en ce que la concentration de l'électrolyte est spécifiquement réglée en fonction de la bande à décaper.

7. Procédé selon la revendication 6, caractérisé en ce que la concentration de l'électrolyte en Na₂SO₄ s'élève à 100 jusqu'à 350 g/l, de préférence autour de 150 g/l.

8. Procédé selon l'une des revendications 1 à 7, caractérisé en ce que la densité de charge (coulombs par unité de surface) est spécifiquement réglée en fonction de la bande à décaper.

9. Procédé selon l'une des revendications 1 à 8, caractérisé en ce que les densités de courant s'élèvent à entre 20 A/dm² et 250 A/dm², avec par exemple, environ 130 A/dm² pour les anodes en plomb et environ 180 A/dm² pour les anodes en iridium.

10. Procédé selon l'une des revendications 1 à 9, caractérisé en ce que la fente entre les électrodes et la bande est modifiée.

11. Procédé selon la revendication 10, caractérisé en ce que l'ondulation de la bande est mesurée et les électrodes sont éloignées de la bande afin d'éviter tout contact entre la bande et l'électrode.

12. Dispositif de décapage électrolytique des bandes métalliques, surtout des bandes en acier inoxydable, des bandes en titane, aluminium ou nickel, avec passage indirect du courant électrique dans la bande, i.e. sans contact électro-conducteur entre la bande et les électrodes, avec marche de la bande au sens vertical et avec fente verticale prévue entre la bande et les électrodes, dans laquelle le liquide électrolytique est alimenté, caractérisé en ce que l'anode et la cathode sont mises en place sur la bande en série directe.

13. Dispositif selon la revendication 12, caractérisé en ce que les anodes et les cathodes sont échelonnées les unes envers les autres.

14. Dispositif selon la revendication 12 ou 13, caractérisé en ce que la surface des anodes ou bien les anodes entières sont, de préférence, en plomb ou alliages de plomb, ou en oxyde d'iridium ou en graphite.

15. Dispositif selon l'une des revendications 12 à 14, caractérisé en ce qu'un dispositif de contrôle du débit d'alimentation de l'électrolyte est prévu.

16. Dispositif selon la revendication 15, caractérisé en ce qu'un dispositif de contrôle séparé est prévu pour chacun des conduits de liquide entre la bande et l'électrode.

17. Dispositif selon l'une des revendications 12 à 16, caractérisé en ce qu'un dispositif de réglage respectivement de contrôle de l'espace entre les anodes et les cathodes est prévu.

18. Dispositif selon l'une des revendications 12 à 17, caractérisé en ce qu'un dispositif de réglage de la fente entre la bande et l'électrode est prévu.

19. Dispositif selon la revendication 18, caractérisé en ce qu'un dispositif de détection de l'ondulation de la bande est prévu, qui est relié au dispositif de réglage des électrodes.

20. Dispositif selon l'une des revendications 12 à 19, caractérisé en ce que les électrodes et la bande sont espacées de 5 à 15 mm.
